# EUROPÄISCHE PATENTSCHRIFT

(11) **EP 4 374 406 B1**
(45) Veröffentlichungstag und Bekanntmachung des Hinweises auf die Patenterteilung: **11.03.2026**
(21) Anmeldenummer: 22786781.9
(22) Anmeldetag: 15.09.2022
(51) Int. Cl.: H01H 11/04, B22F 3/105, H01H 33/664, H01H 1/02

(54) **KONTAKTSCHEIBE FÜR VAKUUMSCHALTER, VAKUUMSCHALTER SOWIE HERSTELLUNGSVERFAHREN FÜR EINE KONTAKTSCHEIBE**
CONTACT DISC FOR VACUUM SWITCH, VACUUM SWITCH AND METHOD OF MANUFACTURING A CONTACT DISC
DISQUE DE CONTACT POUR INTERRUPTEUR À VIDE, INTERRUPTEUR À VIDE ET PROCÉDÉ DE FABRICATION D'UN DISQUE DE CONTACT

(30) Priorität: 23.09.2021 DE 102021210643
(43) Veröffentlichungstag der Anmeldung: 29.05.2024
(73) Patentinhaber: Siemens Aktiengesellschaft, 80333 München (DE)
(72) Erfinder: BRAUNER, Thomas, 12159 Berlin (DE); BÖDINGER, Hermann, 81243 München (DE); GRASKOWSKI, Frank, 16348 Wandlitz (DE); SCHUH, Carsten, 85598 Baldham (DE); WÜSTENBERG, Kira Berdien, 10557 Berlin (DE)
(74) Vertreter: Siemens Patent Attorneys
(86) Internationale Anmeldenummer: PCT/EP2022/075616
(87) Internationale Veröffentlichungsnummer: WO 2023/046565

(56) Entgegenhaltungen:
- WO-A1-2014/202390
- WO-A1-2019/145103
- DE-A1- 19 612 143

## Beschreibung

Die vorliegende Erfindung betrifft eine neuartige Kontaktscheibe für Vakuumschalter, einen Vakuumschalter mit einer derartigen Kontaktscheibe sowie ein Herstellungsverfahren für eine Kontaktscheibe.

In Vakuumschaltern bzw. Vakuumschaltröhren für den Nieder-, Mittel- und Hochspannungsbereich werden insbesondere zum Ausschalten von Strömen größer einiger Kiloampere sogenannte Radial- oder Axialmagnetfeld-Kontakte (RMF- bzw. AMF-Kontakte) eingesetzt. Aufbau, Funktion und Wirkprinzipien solcher Kontaktelemente in herkömmlicher Bauweise sind beispielsweise in der im Jahr 2003 veröffentlichten Dissertationsschrift "Modellierung des Plasmas im Vakuum-Leistungsschalter unter Berücksichtigung axialer Magnetfelder" von K. Jenkes-Botterweck, online verfügbar unter http://publications.rwth-aachen.de/record/58842, umfassend beschrieben.

Weit verbreitete Bauformen sind der Spiral- und der Topfkontakt. Beim Spiralkontakt, beispielsweise offenbart in DE102019216869A1 und in DE102017214805A1, wird das erforderliche Magnetfeld durch die geometrische Gestaltung der Kontaktscheibe selbst erzeugt, bei anderen Kontaktformen, insbesondere beim ebenfalls beispielsweise aus der DE102017214805A1 bekannten Topfkontakt, wird das Magnetfeld durch einen zusätzlichen Spulenkörper geformt, auf welchen die Kontaktscheibe aufgesetzt ist.

Das Dokument DE 196 12 143 A1 offenbart ein Verfahren zur Herstellung einer überwiegend aus einem ersten leitfähigen Material oder Verbundwerksoff bestehenden Kontaktscheibe eines Kontaktelements für einen Vakuumschalter, mit folgendem Schritt: Einbringen eines Pulvers des ersten Materials oder einer Pulvermischung aufweisend das erste Material oder eines oder mehrerer vorgepresster Grünkörper aufweisend das erste Material in ein Pulverbett oder eine Press-Matrize.

Eine Variante eines Kontakts, bei dem das Magnetfeld durch einen Spulenkörper geformt wird, ist aus der DE 33 02 595 A1 bekannt. Ein in Schraubenlinienform gewundener bzw. mit schraubenlinienförmigen Ausnehmungen versehener Körper aus einem ersten Werkstoff geringerer elektrischer Leitfähigkeit ist dabei mit einem zweiten Werkstoff höherer Leitfähigkeit und geringerer Schmelz- und Gießtemperatur ausgegossen, wobei insbesondere die Räume zwischen den Schraubenwindungen bzw. die Ausnehmungen vergossen sind. Der aus dem ersten Werkstoff gefertigte Körper stellt dabei einen Teil der Gießform für den zweiten Werkstoff dar. Auf den auf diese Weise hergestellten Kontaktträger wird sodann an der kontaktgebenden Stirnseite eine strukturfreie Kontaktscheibe aus besonderem Lichtbogenmaterial aufgelötet.
Fig. 1 zeigt eine herkömmliche AMF Kontaktscheibe 10 in schematischer Darstellung. Die Kontaktscheibe 10 weist eine Mehrzahl von über den Umfang verteilten, schräg liegenden Schlitzen 11 auf, die so geformt sind, dass sie (gemeinsam mit der Geometrie des entsprechenden Gegenkontakts) bei Stromfluss die Ausbildung eines Magnetfelds bewirken, das eine Bewegung eines entstehenden Lichtbogens auf einer vorgegebenen Bahn und/oder eine großflächige Ausbreitung des Lichtbogens bewirkt.
Fig. 2 zeigt eine herkömmliche Spiralkontaktscheibe 20, die eine Mehrzahl von über den Umfang verteilten, spiralförmigen Schlitzen 21 aufweist, die ebenfalls so in die Kontaktscheibe 20 eingebracht sind, dass sie (gemeinsam mit der Geometrie des entsprechenden Gegenkontakts) bei Stromfluss die Ausbildung eines Magnetfelds bewirken, das eine Bewegung eines entstehenden Lichtbogens auf einer vorgegebenen Bahn und/oder eine großflächige Ausbreitung des Lichtbogens bewirkt.

In Fig. 1 und 2 nicht dargestellt sind die jeweiligen Kontaktträger bzw. Spulenkörper.

Nachteilig an den Kontaktscheiben gemäß des Standes der Technik ist, dass die Schlitzung der Kontaktscheibe deren mechanische Stabilität erheblich beeinträchtigt. Zudem hinterlassen die spanenden Arbeitsverfahren, die zum Einbringen der Schlitze angewendet werden, scharfe Kanten und Grate, die in zusätzlichen Arbeitsschritten abgerundet bzw. entfernt werden müssen, um Verletzungen bei der Handhabung der Kontaktscheiben sowie der fertigen Kontaktelemente zu verhindern. Scharfe Kanten und Grate können zu ferner zu lokalen Überhöhungen der elektrischen Feldstärke führen und so die dielektrische Festigkeit der Vakuumschaltröhre negativ beeinflussen. Weiterhin kann sich Grat unter dem Einfluss des elektrischen Feldes und/oder durch mechanische Erschütterung bei den Schaltvorgängen ablösen und einen elektrischen Durchschlag in der Vakuumschaltröhre einleiten.

Ferner bewirken Lichtbogenereignisse auf der Oberfläche einer Kontaktscheibe ein teilweises Aufschmelzen insbesondere entlang der Schlitzkanten, in dessen Folge die Schlitze mit der Zahl der Schaltvorgänge schmaler und schließlich ganz kurzgeschlossen werden können.

Aufgabe der vorliegenden Erfindung ist es daher, eine Kontaktscheibe für Vakuumschalter sowie ein Herstellungsverfahren für eine derartige Kontaktscheibe anzugeben, wodurch die beschriebenen Nachteile vermieden werden.

Diese Aufgabe wird erfindungsgemäß gelöst durch eine Kontaktscheibe eines Kontaktelements für einen Vakuumschalter, die überwiegend aus einem ersten leitfähigen Material oder Verbundwerkstoff besteht und eine Mehrzahl von über den Umfang verteilten Einlassungen eines zweiten Materials mit gegenüber dem ersten Material oder Verbundwerkstoff geringerer Leitfähigkeit aufweist, welche bei einem Schaltvorgang des Vakuumschalters die Formung eines Magnetfeldes und somit eine Bewegung eines entstehenden Lichtbogens auf einer vorgegebenen Bahn und/oder eine großflächige Ausbreitung des Lichtbogens bewirken.

Mit anderen Worten ist gemäß der vorliegenden Erfindung in die aus dem Stand der Technik bekannten schlitzförmigen Öffnungen ein Material eingelassen, das gegenüber dem Material der Kontaktscheibe eine geringere Leitfähigkeit aufweist, wobei die Form der Einlassungen nicht auf Schlitze beschränkt ist, sondern eine deutlich größere Formenvielfalt erlaubt, wodurch wiederum Optimierungen der Magnetfeldbildung ermöglicht werden, die mit den klassischen schneidenden bzw. spanenden Verfahren nicht oder nur mit sehr hohem Aufwand realisierbar sind.

Ferner vermeidet oder verringert die vorliegende Erfindung den im Stand der Technik auftretenden Effekt, dass die Schlitze mit der Zahl der Schaltvorgänge schmaler und schließlich ganz kurzgeschlossen werden können, da die Schlitze bereits mit Material gefüllt sind und somit die Anlagerung von Material zumindest erschwert wird.

Mit "Einlassung" ist dabei vorzugsweise gemeint, dass das Einbringen des zweiten Materials in das erste Material bereits während der Ausformung der Kontaktscheibengrundform erfolgt und nicht nachträglich, also beispielsweise nicht, indem in eine Kontaktscheibe Schlitze eingebracht werden, die anschließend mit dem zweiten Material verfüllt werden.

In bevorzugten Ausgestaltungen der Erfindung ist das erste leitfähige Material, also das Material des Kontaktscheibengrundkörpers, Kupfer oder ein kupferbasierter Verbundwerkstoff, insbesondere CuCr25 oder CuCr30 oder CuCr35.

Für das in die Schlitze eingelassene Material wird bevorzugt Edelstahl oder ein anderes Metall mit deutlich geringerer Leitfähigkeit als Kupfer verwendet. Dabei beträgt die Leitfähigkeit des zweiten Materials vorzugsweise weniger als ein Zehntel der Leitfähigkeit des ersten Materials. In alternativen Ausgestaltungen werden Keramiken, Keramik-Metall-Verbundwerkstoffe (Cermets) oder Kunststoffe als zweites Material genutzt.

Eine Kontaktscheibe, die nicht Teil der Erfindung ist, kann beispielsweise durch additive Herstellungsverfahren (3D-Druck) hergestellt werden, insbesondere durch ein 2-Komponenten-3D-DruckVerfahren. Der Vorteil des 3D-Drucks besteht darin, dass die Kontaktscheibe einschließlich der Einlassungen in einem Arbeitsgang gefertigt werden kann und auch komplexe Schlitzformen realisiert werden können, die mit herkömmlichen spanenden Arbeitsverfahren nicht oder nur mit großem Aufwand realisiert werden können.

Die vorliegende Erfindung betrifft ferner einen Vakuumschalter mit einer Vakuumkammer, innerhalb derer zwei Kontaktelemente angeordnet sind, wobei mindestens eines der Kontaktelemente eine erfindungsgemäße Kontaktscheibe aufweist.

Die vorliegende Erfindung betrifft außerdem ein zum 3D-Druck alternatives Verfahren zur Herstellung einer erfindungsgemäßen Kontaktscheibe, die überwiegend aus einem ersten Material oder Verbundwerkstoff besteht. Dabei werden ein oder mehrere Formteile aus einem zweiten Material mit gegenüber dem ersten Material oder Verbundwerkstoff geringerer Leitfähigkeit in ein Pulverbett oder eine Press-Matrize eingebracht. Anschließend werden, falls erforderlich, die Form der Kontaktscheibe bestimmenden Formteile in die Press-Matrize eingebracht. In die Pressmatrize wird ein Pulver des ersten Materials bzw. eine Pulvermischung oder auch aus Pulver vorgepresste Grünteile eingebracht. Anschließend wird ein Pressdruck so ausgeübt, dass aus dem Pulver bzw. der Pulvermischung die Kontaktscheibe mit den eingebetteten bzw. eingelassenen Formteilen entsteht. Alternativ können auch Formteile aus dem ersten Material den Ausgangspunkt bilden, und es wird ein Pulver oder vorgepresste Grünkörper aus dem zweiten Material eingebracht.

Dabei kann das Pulver bzw. die Pulvermischung während des Pressvorgangs zusätzlich mit einem elektrischen Strom beaufschlagt werden.

Die Spannungseinspeisepunkte sowie die jeweils eingespeisten elektrischen Leistungen werden dabei bevorzugt so gewählt, dass die durch das/die Pulver fließenden Ströme annähernd gleichverteilt sind.

Vorzugsweise wird als (erstes) Pulver ein Kupferpulver oder eine Mischung aus Kupferpartikeln und einem weiteren leitfähigen Material wie beispielsweise Chrom verwendet. Als zweites Material wird bevorzugt Edelstahl gewählt.

Das oder die Formteile sind vorzugsweise so gestaltet, dass sie nach Verpressung und Sinterung des/der Pulver(s) über den Umfang verteilte Einlassungen in der Kontaktscheibe bilden, welche bei einem Schaltvorgang des Vakuumschalters die Formung eines Magnetfeldes und somit eine Bewegung eines entstehenden Lichtbogens auf einer vorgegebenen Bahn und/oder eine großflächige Ausbreitung des Lichtbogens bewirken.

Im Folgenden werden Ausführungsbeispiele der vorliegenden Erfindung anhand von Zeichnungen näher erläutert. Es sei darauf hingewiesen, dass sämtliche vorstehend und nachfolgend offenbarten Varianten, Ausgestaltungen und Ausführungsbeispiele uneingeschränkt miteinander kombinierbar sind.
Fig. 3 zeigt eine AMF-Kontaktscheibe gemäß eines ersten Ausführungsbeispiels der vorliegenden Erfindung schematisch in perspektivischer Darstellung;
Fig. 4 zeigt eine Spiralkontaktscheibe gemäß eines zweiten Ausführungsbeispiels der vorliegenden Erfindung schematisch in perspektivischer Darstellung; und
Fig. 5 zeigt einen Vakuumschalter gemäß eines Ausführungsbeispiels der vorliegenden Erfindung schematisch in partieller Schnittdarstellung.

Fig. 3 zeigt eine AMF-Kontaktscheibe 30 eines AMF-Kontaktelements für einen Vakuumschalter 100 bestehend aus einem ersten leitfähigen Material oder Verbundwerkstoff. Das erste leitfähige Material ist dabei vorzugsweise Kupfer. Auf die Darstellung des Kontaktträgers wurde im Sinne einer klareren Darstellung der vorliegenden Erfindung verzichtet.

Es sei jedoch darauf hingewiesen, dass die Kontaktscheibe 30 bzw. ein Kontaktscheibenbereich an der Oberfläche eines Kontaktträgers angebracht oder in Weiterbildungen der vorliegenden Erfindung einstückig mit dem Kontaktträger ausgebildet sein kann, und zwar an der Oberfläche des Kontaktelements, die später die trennbare elektrische Verbindung des Vakuumschalters bilden soll.

Die Kontaktscheibe 30 weist eine Mehrzahl von über den Umfang verteilten, schräg liegenden, im Beispiel der Fig. 3 im Wesentlichen schlitzförmigen Einlassungen 31 auf, in die ein zweites Material mit geringerer elektrischer Leitfähigkeit gegenüber dem ersten Material eingelassen ist, und zwar so, dass die Einlassungen (gemeinsam mit der Geometrie der Einlassungen oder Schlitze des entsprechenden Gegenkontakts) bei Stromfluss die Formung eines Magnetfeldes und somit eine Bewegung eines entstehenden Lichtbogens auf einer vorgegebenen Bahn und/oder eine großflächige Ausbreitung des Lichtbogens bewirken.

Fig. 4 zeigt eine Spiralkontaktscheibe 40 eines Kontaktelements für einen Vakuumschalter 100, ebenfalls bestehend aus einem ersten leitfähigen Material oder Verbundwerkstoff. Das erste leitfähige Material ist dabei wiederum vorzugsweise Kupfer. Auch in Fig. 4 wurde auf die Darstellung des Kontaktträgers im Sinne einer klareren Darstellung der vorliegenden Erfindung verzichtet. Auch für die Spiralkontaktscheibe 40 gilt, dass Kontaktscheibe 40 bzw. ein Kontaktscheibenbereich an der Oberfläche eines Kontaktträgers angebracht oder in Weiterbildungen der vorliegenden Erfindung einstückig mit dem Kontaktträger ausgebildet sein kann, und zwar an der Oberfläche des Kontaktelements, die später die trennbare elektrische Verbindung des Vakuumschalters bilden soll.

Die Kontaktscheibe 40 weist eine Mehrzahl von über den Umfang verteilten Einlassungen 41 auf, welche spiralförmig verlaufenden und somit die Länge der Einlassung gegenüber geraden Schlitzen wie in Fig. 3 erhöhen. In diese Einlassungen ist ein zweites Material mit geringerer elektrischer Leitfähigkeit gegenüber dem ersten Material eingelassen, und zwar wiederum so, dass die Einlassungen (gemeinsam mit der Geometrie der Einlassungen oder Schlitze des entsprechenden Gegenkontakts) bei Stromfluss die Formung eines Magnetfeldes und somit eine Bewegung eines entstehenden Lichtbogens auf einer vorgegebenen Bahn und/oder eine großflächige Ausbreitung des Lichtbogens bewirken.

Fig. 5 zeigt eine Vakuumschaltröhre 100 mit zwei Kontakten mit Kontaktträgern 32, 42, auf welche Kontaktscheiben 30, 40 gemäß der vorliegenden Erfindung aufgebracht sind. Dabei wurden rein beispielhaft zwei AMF-Kontakte mit Kontaktscheiben 30 gemäß Fig. 3 detailliert dargestellt. In anderen Ausführungsbeispielen werden andere Kontaktscheibenformen, die in Übereinstimmung mit der vorliegenden Erfindung konzipiert sind, verwendet.

Der Vakuumschalter 100 weist eine feststehende Anschlussscheibe bzw. einen feststehenden Anschlussbolzen 110 aus leitfähigem Material, vorzugsweise aus Kupfer, auf. Dieser ist verbunden mit dem Spulenkörper 32, 42 eines feststehenden Kontakts. Ein beweglicher Kontakt ist planparallel zum feststehenden Kontakt ausgerichtet und wird von einem beweglichen Anschlussbolzen 170 getragen. Durch axiale Bewegung des beweglichen Anschlussbolzens 170 in Richtung des feststehenden Anschlussbolzens 110 wird der Vakuumschalter geschlossen, durch eine Bewegung in umgekehrter Richtung wird der Vakuumschalter geöffnet. Der bewegliche Anschlussbolzen wird dabei in einer Führung 160 geführt.

Dabei sind die beiden Kontakte in einer Vakuumkammer 130 angeordnet, die mit einem Schirm 140 ausgekleidet ist und aus einem Körper 120 aus isolierendem Material besteht. Ein Metallfaltenbalg 150 dient der Abdichtung der Vakuumkammer 130 gegenüber der Umgebung im Bereich der Durchführung des beweglichen Anschlussbolzens in die Vakuumkammer.

Im Folgenden wird ein bevorzugtes Herstellungsverfahren zur Herstellung der Kontaktscheiben 30, 40 beschrieben.

Ein oder mehrere Formteile, vorzugsweise aus Edelstahl, die später die Einlassungen in der Kontaktscheibe 40 bilden, werden in eine Matrize eingebracht. Die Lage der Formteile wird dabei durch geeignete Mittel festgelegt. Beispielsweise kann ein Formteil verwendet werden, bei dem die mehreren Einlassungen durch schmale, die spätere Funktion nicht beeinträchtigende Stege miteinander verbunden sind und so einen Formteilverbund bilden, der gegenüber der folgenden Einfüllung von Pulver seine Form bewahrt.

Alternativ können mehrere Formteile, die ihrer endgültigen Form weitgehend entsprechen, aber etwas über den späteren Umfang des Kontaktelements herausragen, in entsprechenden Aufnahmen der Matrize eingesetzt werden. Das über dem Umfang hinausragende Material der Formteile kann dann im Zuge der finalen Oberflächenbearbeitung des Kontaktelements mit entfernt werden.

In die Zwischenräume der Matrize und die Formteile umgebend wird Kupferpulver oder eine Pulvermischung aus Kupfer und Chrom eingefüllt und über Pressstempel mit einem uniaxial wirkenden Druck beaufschlagt. Vorzugsweise wird gleichzeitig über die Pressstempel und die Matrize die zu sinternde Probe von elektrischem Strom in einer Art Reihenschaltung durchflossen. Die so erzeugte Joulesche Erwärmung der Probe bzw. der Matrize führt zu einer sehr schnellen Aufheizung der Probe und ermöglicht so das effiziente Sintern des Werkstoffs.

Wie bereits erwähnt können auch Formteile aus dem ersten Material den Ausgangspunkt bilden, und es wird ein Pulver oder vorgepresste Grünkörper aus dem zweiten Material eingebracht.

Die Matrize kann zusätzliche, die Form der Kontaktscheibe beeinflussende Formkörper aufweisen.

In Ausführungsbeispielen der vorliegenden Erfindung kann das komplette Kontaktelement einschließlich Kontaktscheibe und Kontaktträger mittels des Sinterverfahrens hergestellt werden.

Am Ende des SPS-Verfahrens steht eine Kontaktscheibe zur Verfügung, deren Oberflächen abhängig von der zu erzielenden Qualität noch bearbeitet werden müssen, beispielsweise durch Polieren, beispielsweise um eine möglichst plane, rillenfreie Kontaktfläche zu erzielen. Gegenüber bekannten Verfahren entfällt jedoch das Schlitzen der Kontaktscheibe sowie das Entgraten der Schlitze. Außerdem ist es gegenüber Schlitzverfahren möglich, die Formteile nahezu beliebig auszugestalten und damit das Magnetfeld zu optimieren.

Von Vorteil ist, dass die gesinterte Kontaktscheibe bzw. das gesinterte Kontaktelement sehr endkonturnah ist, d.h. bei der finalen Bearbeitung fällt nur wenig Abfallmaterial an.

Wie bereits angedeutet, ist es in vorteilhaften Weiterbildungen der vorliegenden Erfindung möglich, die Kontaktscheibe aus einem Verbundmaterial zu fertigen, indem anstelle von reinem Kupferpulver ein geeignetes, im gesinterten Zustand die Festigkeit und/oder die Beständigkeit gegenüber Abbrand von Kupfer übersteigendes Pulvergemisch aus Kupfer und einem weiteren Material zugegeben wird. Dies kann auch lokal beschränkt erfolgen, d.h. beispielsweise in Bereichen des Spulenkörpers, die besonderen mechanischen und/oder elektrischen Belastungen ausgesetzt sind wie etwa die Oberfläche der Kontaktscheibe.

Es sei darauf hingewiesen, dass hier nur ausgewählte Ausführungsbeispiele beschrieben wurden, die sich die vorliegende Erfindung zunutze machen. Insbesondere ist es beispielsweise möglich, andere Formen von Kontaktscheiben und Kontakten mittels der hier beschriebenen Prinzipien zu konzipieren und zu fertigen. Ebenso sind die als bevorzugt bezeichneten Materialien zwar bevorzugt, aber die Erfindung ist nicht auf diese Materialien beschränkt.

## Patentansprüche

1. Verfahren zur Herstellung einer überwiegend aus einem ersten leitfähigen Material oder Verbundwerksoff bestehenden Kontaktscheibe (30, 40) eines Kontaktelements für einen Vakuumschalter (100), mit folgenden Schritten:
- Einbringen eines oder mehrerer Formteile aus einem zweiten Material mit gegenüber dem ersten Material oder Verbundwerkstoff geringerer Leitfähigkeit in ein Pulverbett oder eine Press-Matrize;
- Einbringen eines Pulvers des ersten Materials oder einer Pulvermischung aufweisend das erste Material oder eines oder mehrerer vorgepresster Grünkörper aufweisend das erste Material in das Pulverbett oder die Press-Matrize; und
- Ausüben von Pressdruck so, dass das Pulver bzw. die Pulvermischung bzw. der/die Grünkörper mit den Formteilen zur Kontaktscheibe (30, 40) versintert werden.

2. Verfahren nach Anspruch 1, bei dem das Pulver ein Kupferpulver oder eine Mischung aus Kupferpartikeln und einem weiteren leitfähigen Material, insbesondere Chrom, ist bzw. der/die Grünköper aus Kupfer oder einer Mischung aus Kupferpartikeln und einem weiteren leitfähigen Material, insbesondere Chrom besteht.

3. Verfahren nach einem der Ansprüche 1 oder 2, bei dem das zweite Material Edelstahl ist.

4. Verfahren zur Herstellung einer überwiegend aus einem ersten leitfähigen Material oder Verbundwerkstoff bestehenden Kontaktscheibe (30, 40) eines Kontaktelements für einen Vakuumschalter (100), mit folgenden Schritten:
- Einbringen eines oder mehrerer Formteile aus dem ersten Material oder Verbundwerkstoff geringerer Leitfähigkeit in ein Pulverbett oder eine Press-Matrize;
- Einbringen eines Pulvers eines zweiten Materials mit gegenüber dem ersten Material oder Verbundwerkstoff geringerer Leitfähigkeit oder einer Pulvermischung oder eines oder mehrerer vorgepresster Grünkörper aufweisend ein derartiges zweites Material in das Pulverbett oder die Press-Matrize; und
- Ausüben von Pressdruck so, dass die Formteile und das Pulver bzw. die Pulvermischung bzw. der/die Grünkörper zur die Kontaktscheibe (30, 40) versintert werden.

5. Verfahren nach Anspruch 4, bei dem die Formteile aus Kupfer oder einem Verbundwerkstoff aus Kupfer und einem weiteren leitfähigen Material, insbesondere Chrom, ist.

6. Verfahren nach einem der Ansprüche 4 oder 5, bei dem das zweite Material Edelstahl ist.

7. Verfahren nach einem der Ansprüche 1 bis 6, bei dem das Pulver während des Pressvorgangs zusätzlich mit einem elektrischen Strom beaufschlagt wird.

8. Verfahren nach einem der Ansprüche 1 bis 7, bei dem Spannungseinspeisepunkte sowie die jeweils eingespeisten elektrischen Leistungen so gewählt werden, dass die durch das Pulver bzw. die Pulvermischung bzw. den/die Grünkörper fließenden Ströme annähernd gleichverteilt sind.

9. Verfahren nach einem der Ansprüche 1 bis 8, bei dem das oder die Formteile so gestaltet sind, dass nach Verpressung und Sinterung des Pulvers über den Umfang verteilte Einlassungen (31, 41) des zweiten Materials in der Kontaktscheibe (30, 40) gebildet werden, welche bei einem Schaltvorgang des Vakuumschalters die Formung eines Magnetfeldes und somit eine Bewegung eines entstehenden Lichtbogens auf einer vorgegebenen Bahn und/oder eine großflächige Ausbreitung des Lichtbogens bewirken.

10. Kontaktscheibe (30, 40) eines Kontaktelements für einen Vakuumschalter (100), überwiegend bestehend aus einem ersten leitfähigen Material oder einem Verbundwerkstoff,
**dadurch gekennzeichnet, dass**
die Kontaktscheibe nach dem Verfahren nach einem der Ansprüche 1 bis 9 gefertigt wurde und eine Mehrzahl von über den Umfang verteilten Einlassungen (31, 41) eines zweiten Materials mit gegenüber dem ersten Material oder Verbundwerkstoff geringerer Leitfähigkeit aufweist, welche bei einem Schaltvorgang des Vakuumschalters (100) die Formung eines Magnetfeldes und somit eine Bewegung eines entstehenden Lichtbogens auf einer vorgegebenen Bahn und/oder eine großflächige Ausbreitung des Lichtbogens bewirken.

11. Vakuumschalter (100) mit einer Vakuumkammer (130), innerhalb derer zwei Kontaktelemente angeordnet sind, wobei mindestens eines der Kontaktelemente eine Kontaktscheibe (30, 40) nach Anspruch 10 aufweist.

## Claims

1. Method for producing a contact disc (30, 40), consisting predominantly of a first conductive material or composite substance, of a contact element for a vacuum switch (100), having the following steps:
- introducing one or more mouldings made of a second material with lower conductivity than the first material or composite substance into a powder bed or a pressing die;
- introducing a powder of the first material or a powder mixture comprising the first material or one or more pre-pressed green bodies comprising the first material into the powder bed or the pressing die; and
- exerting pressing force such that the powder or the powder mixture or the one or more green bodies is/are sintered with the mouldings to form the contact disc (30, 40).

2. Method according to Claim 1, wherein the powder is a copper powder or a mixture of copper particles and a further conductive material, in particular chromium, or the one or more green bodies consists/consist of copper or a mixture of copper particles and a further conductive material, in particular chromium.

3. Method according to either of Claims 1 and 2, wherein the second material is stainless steel.

4. Method for producing a contact disc (30, 40), consisting predominantly of a first conductive material or composite substance, of a contact element for a vacuum switch (100), having the following steps:
- introducing one or more mouldings made of the first material or composite substance of lower conductivity into a powder bed or a pressing die;
- introducing a powder of a second material with lower conductivity than the first material or composite substance or a powder mixture or one or more pre-pressed green bodies comprising such a second material into the powder bed or the pressing die; and
- exerting pressing force such that the mouldings and the powder or the powder mixture or the one or more green bodies are sintered to form the contact disc (30, 40).

5. Method according to Claim 4, wherein the mouldings are made of copper or a composite substance consisting of copper and a further conductive material, in particular chromium.

6. Method according to either of Claims 4 and 5, wherein the second material is stainless steel.

7. Method according to one of Claims 1 to 6, wherein an electrical current is additionally applied to the powder during the pressing operation.

8. Method according to one of Claims 1 to 7, wherein voltage feed-in points and the respective fed-in electrical powers are selected such that the currents flowing through the powder or the powder mixture or the one or more green bodies are approximately evenly distributed.

9. Method according to one of Claims 1 to 8, wherein the one or more mouldings are configured such that, after compression and sintering of the powder, embeddings (31, 41) of the second material are formed in the contact disc (30, 40), which are distributed over the circumference and bring about the formation of a magnetic field and thus a movement of a resulting arc on a predefined path and/or a large-area propagation of the arc in the event of a switching operation of the vacuum switch.

10. Contact disc (30, 40) of a contact element for a vacuum switch (100), consisting predominantly of a first conductive material or a composite substance,
**characterized in that**
the contact disc was manufactured by the method according to one of Claims 1 to 9 and comprises a plurality of embeddings (31, 41) of a second material of lower conductivity than the first material or composite substance, which are distributed over the circumference and bring about the formation of a magnetic field and thus a movement of a resulting arc on a predefined path and/or a large-area propagation of the arc in the event of a switching operation of the vacuum switch (100).

11. Vacuum switch (100) having a vacuum chamber (130), inside which two contact elements are arranged, wherein at least one of the contact elements comprises a contact disc (30, 40) according to Claim 10.

## Revendications

1. Procédé de fabrication d'un disque de contact (30, 40) d'un élément de contact pour un interrupteur à vide (100), composé essentiellement d'un premier matériau conducteur ou d'un matériau composite, comprenant les étapes suivantes :
- introduction d'une ou de plusieurs pièces moulées constituées d'un deuxième matériau présentant une conductivité inférieure à celle du premier matériau ou du matériau composite dans un lit de poudre ou une matrice de compression ;
- introduction d'une poudre du premier matériau ou d'un mélange de poudres comprenant le premier matériau ou d'un ou de plusieurs corps verts précomprimés comprenant le premier matériau dans le lit de poudre ou la matrice de compression ; et
- application d'une pression de compression de manière à ce que la poudre ou le mélange de poudres ou le ou les corps verts soient frittés avec les pièces moulées pour former le disque de contact (30, 40).

2. Procédé selon la revendication 1, dans lequel la poudre est une poudre de cuivre ou un mélange de particules de cuivre et d'un autre matériau conducteur, en particulier du chrome, respectivement le ou les corps verts sont constitués de cuivre ou d'un mélange de particules de cuivre et d'un autre matériau conducteur, en particulier du chrome.

3. Procédé selon l'une des revendications 1 ou 2, dans lequel le deuxième matériau est l'acier inoxydable.

4. Procédé de fabrication d'un disque de contact (30, 40) d'un élément de contact pour un interrupteur à vide (100), composé essentiellement d'un premier matériau conducteur ou d'un matériau composite, comprenant les étapes suivantes :
- introduction d'une ou de plusieurs pièces moulées constituées du premier matériau ou du matériau composite de conductivité moindre dans un lit de poudre ou une matrice de compression ;
- introduction d'une poudre d'un deuxième matériau présentant une conductivité inférieure à celle du premier matériau ou du matériau composite, ou d'un mélange de poudres, ou d'un ou de plusieurs corps verts pressés contenant un tel deuxième matériau, dans le lit de poudre ou la matrice de compression ; et
- application d'une pression de compression de telle sorte que les pièces moulées et la poudre ou le mélange de poudres ou le ou les corps verts soient frittés pour former le disque de contact (30, 40).

5. Procédé selon la revendication 4, dans lequel les pièces moulées sont en cuivre ou dans un matériau composite constitué de cuivre et d'un autre matériau conducteur, en particulier du chrome.

6. Procédé selon l'une des revendications 4 ou 5, dans lequel le deuxième matériau est l'acier inoxydable.

7. Procédé selon l'une des revendications 1 à 6, dans lequel la poudre est également soumise à un courant électrique pendant le processus de compression.

8. Procédé selon l'une des revendications 1 à 7, au cours duquel les points d'alimentation en tension ainsi que les puissances électriques respectivement injectées sont choisis de telle sorte que les courants qui circulent à travers la poudre ou le mélange de poudres ou le ou les corps verts soient répartis de manière approximativement égale.

9. Procédé selon l'une des revendications 1 à 8, dans lequel la ou les pièces moulées sont conçues de telle sorte qu'après la compression et le frittage de la poudre, des évidements (31, 41) répartis sur le pourtour du deuxième matériau sont formées dans le disque de contact (30, 40), qui, lors d'une opération de commutation de l'interrupteur à vide, provoquent la formation d'un champ magnétique et donc le déplacement d'un arc électrique qui se forme sur une trajectoire prédéterminée et/ou une propagation de l'arc électrique sur une grande surface.

10. Disque de contact (30, 40) d'un élément de contact pour un interrupteur à vide (100), composé essentiellement d'un premier matériau conducteur ou d'un matériau composite,
**caractérisé en ce que**
le disque de contact a été fabriqué selon le procédé décrit dans l'une des revendications 1 à 9 et comporte une pluralité d'évidements (31, 41) répartis sur le pourtour d'un deuxième matériau présentant une conductivité inférieure à celle du premier matériau ou du matériau composite, qui, lors d'une opération de commutation de l'interrupteur à vide (100), provoquent la formation d'un champ magnétique et donc le déplacement d'un arc électrique qui se forme sur une trajectoire prédéterminée et/ou une propagation de l'arc électrique sur une grande surface.

11. Interrupteur à vide (100) avec une chambre à vide (130) à l'intérieur de laquelle sont disposés deux éléments de contact, dans lequel au moins l'un des éléments de contact comprend un disque de contact (30, 40) selon la revendication 10.
